# EUROPÄISCHE PATENTSCHRIFT

(11) **EP 0 226 953 B1**
(45) Veröffentlichungstag und Bekanntmachung des Hinweises auf die Patenterteilung: **18.01.1989**
(21) Anmeldenummer: 86117222.9
(22) Anmeldetag: 10.12.1986
(51) Int. Cl.: G03C 1/04, G03C 1/02, C08F 220/36

(54) **Farbfotografisches Aufzeichnungsmaterial**
Color photographic recording material
Matériau d'enregistrement photographique couleur

(30) Priorität: 21.12.1985 DE 3545607
(43) Veröffentlichungstag der Anmeldung: 01.07.1987
(73) Patentinhaber: Agfa-Gevaert AG, 51373 Leverkusen (DE)
(72) Erfinder: Helling, Günter, Dr., D-5068 Odenthal-Glöbusch (DE); Peters, Manfred, Dr., D-5090 Leverkusen (DE)

(56) Entgegenhaltungen:
- EP-A- 0 131 161
- GB-A- 1 115 014
- US-A- 3 150 977
- US-A- 4 089 688

## Beschreibung

Die Erfindung betrifft ein durch Wärmebehandlung entwickelbares farbfotografisches Aufzeichnungsmaterial mit mindestens einer auf einem Schichtträger aufgetragenen lichtempfindlichen Silberhalogenidemulsionsschicht und mindestens einer der Silberhalogenidemulsionsschicht zugeordneten nichtdiffundierenden farbgebenden Verbindung, wobei die Silberhalogenidemulsionsschicht oder eine benachbarte Bindemittelschicht ein synthetisches Polymer als zusätzliches Bindemittel enthält.

Bei farbfotografischen Aufzeichnungsmaterialien ist man stets mit der Aufgabe konfrontiert, aus den vorhandenen farbgebenden Verbindungen Farbbilder mit möglichst hoher Farbdichte zu erzielen. Ein Fortschritt in dieser Beziehung würde es erlauben, die Menge der eingesetzten farbgebenden Verbindung und/oder die Menge des eingesetzten Silberhalogenids zu reduzieren, was wegen der damit verbundenen geringeren Schichtbelastung bzw. der dadurch ermöglichten geringeren Schichtdicke hinsichtlich optischer und mechanischer Eigenschaften (z.B. Schärfe, Flexibilität) von Vorteil wäre. Ein weiterer Vorteil wäre beispielsweise eine kürzere erforderliche Verarbeitungszeit oder eine Verarbeitung unter schonenderen Bedingungen.

In besonderem Masse gilt dies beispielsweise für wärmeentwickelbare farbfotografische (farbfotothermografische) Aufzeichnungsmaterialien. Es ist bekannt, mittels geeigneter farbfotografischer Aufzeichnungsmaterialien farbige Bilder durch Wärmebehandlung herzustellen. Als farbgebende Verbindung eignen sich hierbei in besonderem Masse solche, die in nichtdiffundierender Form in die Schicht eines fotografischen Aufzeichungsmaterials eingelagert werden können und als Folge der Entwicklung einen diffusionsfähigen Farbstoff freizusetzen vermögen (Farbabspalter). Die besondere Eignung solcher Farbabspalter beruhtauf dem Umstand, dass die bild^{r}näs- sig freigesetzten Farbstoffe auf besondere Bildempfangsschichten übertragen werden können unter Bildung eines brillanten Farbbildes, das nicht von störendem Bildsilber oder Silberhalogenid überlagert ist und dementsprechend keiner Nachbehandlung bedarf. Durch Kombination des Wärmeentwicklungsverfahrens mit dem Farbdiffusions-. verfahren ergibt sich somit ein vorteilhaftes Schnellverfahren zur Herstellung farbiger Bilder. Ein hierfür geeignetes Aufzeichnungsmaterial ist beispielsweise beschrieben in DE-AS-3215485.

Nach dieser Veröffentlichung wird ein Aufzeichnungsmaterial mit einer Schicht, die in einem hydrogen Bindemittel eine Kombination aus Silberhalogenid, Silberbenzotriazolat, einem Farbabspalter und Guanidintrichloracetat (Basenspender) enthält, bildmässig belichtet und anschliessendin Kontaktmiteinem Bildempfangsblatt einer Wärmebehandlung unterworfen, wobei der bildmässig freigesetzte Farbstoff auf das Bildempfangsblatt übertragen wird. Für die Herstellung mehrfarbiger Bilder müssen mehrere solcher Kombinationen vorhanden sein, wobei das Silberhalogenid in jeder dieser Kombinationen für einen anderen Spektralbereich des Lichtes empfindlich ist und entsprechend seiner Spektralempfindlichkeit einen Farbabspalter zugeordnet enthält, der einen Farbstoff einer anderen Farbe freisetzt, meist einer Farbe, die komplementär ist zu der Farbe des Lichtes, für die das betreffende Silberhalogenid eine überwiegende Empfindlichkeit aufweist. Solche Zuordnungen können in verschiedenen Schichten übereinander angeordnet sein.

Die mit dem bekannten, durch Wärmebehandlung entwickelbaren farbfotografischen Aufzeichnungsmaterial erhaltenen Farbbilder weisen ziemlich geringe maximale Farbdichten und hohe Schleier auf. Auch lässt das Aufzeichnungsmaterial hinsichtlich der Empfindlichkeit noch zu wünschen übrig.

Der Anmeldung liegt daher die Aufgabe zugrunde, ein durch Wärmebehandlung entwikkelbares farbfotografisches Aufzeichnungsmaterial anzugeben, das hinsichtlich der Dmin/ Dmax-Relation und hinsichtlich der Empfindlichkeit weiter verbessert ist.

Gegenstand der vorliegenden Erfindung ist ein durch Wärmebehandlung entwickelbares farbfotografisches Aufzeichnungsmaterial mit mindestens einer auf einem Schichtträger aufgetragenen lichtempfindlichen Silberhalogenidemulsionsschicht und mindestens einer der Silberhalogenidemulsionsschicht zugeordneten nichtdiffundierenden farbgebenden Verbindung, die als Folge der Entwicklung unter alkalischen Verarbei^{;-} tungsbedingungen einen diffusionsfähigen Farbstoff freizusetzen vermag, wobei das Aufzeichnungsmaterial mindestens eine Bindemittelschicht aufweist, die entweder eine lichtempfindliche Silberhalogenidemulsionsschicht ist oder zu einer solchen Schicht benachbart ist und die ein Homo- oder Copolymer mit wiederkehrenden Einheiten eines polymerisierten Monomers M enthält, dadurch gekennzeichnet, dass das Monomer M wenigstens eine Urethan- und/oder eine Harnstoffgruppierung enthält und dass das Copolymer ausser den wiederkehrenden Einheiten des polymerisierten Monomers M wiederkehrende Einheiten mindestens eines weiteren, mit dem Monomer M copolymerisierbaren Monomers C enthält, das in polymerisierter Form unter den fotografischen Verarbeitungsbedingungen nicht zur Farbbildung befähigt ist.

In einer bevorzugten Ausführungsform entspricht das Monomer M wenigstens einer der folgenden Formeln I bis III

worin
X -0-, -NR⁴⁻ bedeuten und worin
R¹ bis R⁴ gleich oder verschieden sind und Wasserstoff, Alkyl mit 1 bis 20 C-Atomen, Cycloalkyl, Aryl, Aralkyl oder einen heterocyclischen Rest bedeuten, wobei R² und R³ oder R² und R⁴ und/oder R³ und R⁴ zusammen den Rest zur Bildung einer heterocyclischen Gruppe bedeuten können, und wobei mindestens einer der Reste R¹, R², R³ und R⁴ eine ethylenisch ungesättigte copolymerisierbare Gruppe enthält;
L¹ Alkylen, Arylen, oder Aralkylen mit maximal 18 C-Atomen bedeutet und
L², L³ gleich oder verschieden sind und Alkylen mit maximal 10 C-Atomen bedeutet.

Die durch R¹ bis R⁴ dargestellten Alkyl-, Cycloalkyl-, Aryl-, Aralky- und heterocyclischen Reste wie auch die durch L¹, L² und L³ dargestellten Alkylen-, Arylen- und Aralkylenreste können gegebenenfalls weiter substituiert sein.

In einer bevorzugten Ausführungsform ist der Rest R¹ bis R4, der eine ethylenisch ungesättigte Gruppe enthält, durch folgende Formel gekennzeichnet worin
L⁴ ein übliches organisches Bindeglied, insbesondere einen gegebenenfalls substituierten Alkylen-, Arylen- oder Aralkylenrest mit maximal 18 C-Atomen bedeutet,
Y ein zweiwertiges Bindeglied mit mindestens einem Heteroatom, insbesondere -0-CO-, -CO-0-, -NR⁶⁻CO- oder -CO-NR⁶⁻ ist,
m 0 oder 1 ist,
R⁵ Wasserstoff, Alkyl, insbesondere mit 1 bis 4 C-Atomen oder Halogen, insbesondere Chlor ist und worin
R⁶ Wasserstoff, Alkyl, insbesondere mit 1 bis 4 C-Atomen ist.

Substituenten für die durch R¹ bis R⁴ dargestellten Alkyl-, Aralkyl- oder Arylgruppen oder die durch L¹ bis L dargestellten Alkylen-, Aralkyl-oder Phenylengruppen umfassen Aryl (beispielsweise eine Phenylgruppe), Nitro, Hydroxy, Cyano, Sulfo, Alkoxy (beispielsweise eine Methoxygruppe), Aryloxy (beispielsweise eine Phenoxygruppe), Acyloxy (beispielsweise eine Acetoxygruppe), Acylamino (beispielsweise eine Acetylaminogruppe), Sulfonamido (beispielsweise eine Methansulfonamidogruppe), eine Sulfamoyl (beispielsweise eine Methylsulfamoylgruppe), Halogen (beispielsweise ein Fluoratom, ein Chloratom, ein Bromatom), Carboxy, Carbamoyl (beispielsweise eine Methylcarbamoylgruppe), Alkoxycarbonyl (beispielsweise eine Methoxycarbonylgruppe) und Sulfonyl (beispielsweise eine Methylsulfonylgruppe). Wenn zwei oder mehrere Substituenten vorhanden sind, können sie gleich oder verschieden sein.

Das Monomer M ist vorzugsweise frei von Gruppen, die unter den fotografischen Verarbeitungsbedingungen zur Farbbildung, insbesondere zur Bildung diffusionsfähiger Farbstoffe befähigt sind.

Beispiele für Monomere M sind im folgenden aufgeführt.

Bei den mit «S» gekennzeichneten Ringen handelt es sich um gesättigte Ringe.

Die Herstellung der Monomeren M kann beispielsweise durch Reaktion eines Isocyanatgruppen enthaltenden Monomers mit einer Amino- bzw. Hydroxylgruppen enthaltenden Verbindung erfolgen. Eine andere Möglichkeit ist die Umsetzung von Monomeren, die eine Aminogruppe enthalten, mit einem Chlorameisensäureester. Weiterhin besteht aber auch die Möglichkeit, von einer Verbindung auszugehen, die bereits eine Harnstoff- oder Urethangruppe enthält, und diese mit einem reaktiven Monomeren umzusetzen.

Im folgenden Schema sind einige Synthesereaktionen skizziert für einige der angegebenen Monomere:

Die Synthese von M1 und M70 als Beispiele für einen Harnstoff bzw. ein Urethanmonomer ist im folgenden beschrieben.

### Monomer M

7,3 g n-Butylamin werden in 20 ml i-Octan gelöst und auf 0° C gekühlt. 14,1 g Isocyanatoethylmethacrylat werden bei 0-5° C langsam zugetropft. Anschliessend wird mit 20 ml i-Octan verdünnt und 15 Minuten weitergerührt. Das ausgefallene Produkt wird abgesaugt und mit i-Octan gewaschen und getrocknet.

Ausbeute 80%

Schmelzpunkt 59° C

### Monomer M70

36 g 3-(N-Methyl-N-2-hydroxyethyl)-amino- allylidenmalonitril werden mit 31 g Isocyanatoethyl-methacrylat in 250 ml Essigester unter Zusatz von 1 g 1,4-Diazabicyclo[2,2,2]octan und 0,5 g Jonol (2,6-Di-tert.-butyl-4-methylphenol) 3 Stunden bei 25-30° C gerührt und danach über Nacht stehen gelassen. Die Lösung wird im Vakuum eingeengt, der gelbliche Rückstand in 70 ml Methanol unter Zusatz von 0,5 g Jonot bei 30° C gelöst und danach auf 0° C abgekühlt. Der Niederschlag wird abfiltriert und im Vakuum bei Zimmertemperatur getrocknet. Es werden 34 g eines gelblichen Produktes vom Schmelzpunkt 73-74° C erhalten.

Die erfindungsgemässen Copolymere enthalten neben den wiederkehrenden Einheiten aus dem Monomer M wiederkehrende Einheiten mindestens eines weiteren copolymerisierten Monomers C. Beispiele für derartige Comonomere C umfassen Ester und Amide, von Acrylsäure und deren Derivaten (z.B. von Acrylsäure, a-Chloracrylsäure, Methacrylsäure), (beispielsweise Acrylamid, Methylmethacrylat, Ethylacrylat, Ethylmethacrylat, n-Propylacrylat, n-Butylacrylat, 2-Ethylhexylacrylat, n-Hexylacrylat, Octylmethacrylat, Laurylmethacrylat und Methylenbisacrylamid), Vinylester (beispielsweise Vinylacetat, Vinylpropionat und Vinyllaurat), Acrylnitril, Methacrylnitril,aromatischeVinylverbindungen (Styrol, Vinyltoluol, Divinylbenzol, Vinylacetophenon, Styrolsulfonsäure), Itaconsäure, Zitraconsäure, Crotonsäure, Vinylidenchlorid, ein Vinylalkylether (beispielsweise Vinylethylether), Ester von Maleinsäure, N-Vinyl-2-pyrrolidon, N-Vinyl, 2-Vinyl- und 4-Vinylpyridin.

Die Molekulargewichte der erfindungsgemässen Polymere sind vorzugsweise grösser als 5000, insbesondere grösser als 20 000. Die obere Grenze ist unkritisch und kann, insbesondere wenn als zusätzliches Comonomer C bi- oder polyfunktionelle Monomere verwendet werden, Werte von über 10 Millionen erreichen.

Es ist besonders bevorzugt, von diesen Comonomeren C einen Ester der Acrylsäure oder Methacrylsäure und/oder eine aromatische Vinylverbindung zu verwenden.

Zwei oder mehrere der vorstehend beschriebenen Comonomere C können miteinander verwendet werden. Beispielsweise ist es möglich, eine Kombination von n-Butylacrylat und Divinylbenzol, Styrol und Methylmethacrylat, Methylacrylat und Methacrylsäure zu verwenden.

Das ethylenisch ungesättigte Comonomer C kannausgewählt werden, derart, dass es sich günstig auf die physikalischen Eigenschaften und/ oder chemischen Eigenschaften des herzustellenden Copolymers, beispielsweise die Löslichkeit, Verträglichkeit mit einem Bindemittel wie Gelatine oder anderen fotografischen Zusätzen wie farbgebenden Verbindungen, Ultraviolettstrahlen absorbierenden Mitteln, Antioxidantien und dergleichen, sowie auf die Flexibilität und die thermische Stabilität der Schichtzusammensetzungen bzw. der farbfotografischen Aufzeichnungsmaterialien auswirkt.

Beispiele für erfindungsgemässe Polymere sind im folgenden abgegeben:

### P 70

wie P 9, jedoch mit A/B: 70/30 (Gew.-%).

### P 11

wie P 9, jedoch mit A/B: 30/70 (Gew.-%).

In einer bevorzugten Ausführungsform werden die erfindungsgemässen Polymere als Polymerdispersion bzw. als Polymerlatex eingesetzt.

Eine solche Polymerdispersion kann beispielsweise hergestellt werden nach einem Emulsionspolymerisationsverfahren oder durch Polymerisation in einem organischen Lösungsmittel und anschliessendes Dispergieren des erhaltenen Latex oder der Lösung in Latexform in einer wässerigen Lösung von Gelatine.

Die Polymerisation der ethylenisch ungesättigten Monomeren wird im allgemeinen initiiert durch freie Radikale, die gebildet werden durch thermische Zersetzung eines chemischen Initiators, durch Einwirkung eines Reduktionsmittels auf eine oxidierende Verbindung (Redox-Initiator) oder durch physikalische Einwirkung, wie Bestrahlung mit Ultraviolettstrahlen oder anderen hochenergetischen Strahlungen, hohen Frequenzen usw.

Beispiele für chemische Initiatoren umfassen ein Persulfat (beispielsweise Ammoniumpersulfat oder Kaliumpersulfat usw.), ein Peroxid (beispielsweise Wasserstoffperoxid, Benzoylperoxid odertert.-Butylperoctoatusw.) und eine Azonitrilverbindung (beispielsweise 4,4'-Azobis-4-cyanovaleriansäure und Azobisisobutyronitril, usw.).

Beispiele für konventionelle Redox-Initiatoren umfassen Wasserstoffperoxid-Eisen(II)-salz, Kaliumpersulfat, Natriummetabisulfit und Cer IV-Salz-Alkohol usw.

Beispiele für die Initiatoren und deren Funktionen werden beschrieben von F.A. Bovey, in Emulsion Polymerisation, Interscience Publishers Inc., New York, 1955, Seiten 59 bis 93.

Als Emulgator, der bei der Emulsionspolymerisation verwendet werden kann, wird eine Verbindung mit oberflächenaktiver Wirkung verwendet. Bevorzugte Beispiele dafür umfassen Seifen, Sulfonate, Sulfate, kationische Verbindungen, amphotere Verbindungen und hochmolekulare Schutzkolloide. Spezielle Beispiele für die Emulgatoren und deren Funktionen werden beschrieben in Belgische Chemische Industrie, Bd. 28, Seiten 16 bis 20,1963.

Ein bei der Herstellung des Polymers oder beim Dispergieren des Polymers in einer wässerigen Gelatinelösung gegebenenfalls verwendetes organisches Lösungsmittel kann vor dem Vergiessen aus der Giesslösung entfernt werden.

Als Lösungsmittel kommen beispielsweise solche in Frage, die ein gewisses Ausmass an Wasserlöslichkeit aufweisen, so dass sie leicht durch Waschen mit Wasser in einem Gelatinenudelzustand entfernt werden können, und solche, die durch Sprühtrocknen, Vakuum- oder Dampfspülen entfernt werden können.

Beispiele solcher Lösungsmittel umfassen Ester (beispielsweise Ethylacetat), Ether, Ketone, halogenierte Kohlenwasserstoffe (beispielsweise Methylenchlorid, Trichlorethylen), Alkohole (beispielsweise Methanol, Ethanol, Butanol) und Kombinationen davon.

Als lichtempfindliche Silberhalogenidemulsionen für die erfindungsgemässen farbfotografischen Aufzeichnungsmaterialien eignen sich Emulsionen von Silberchlorid, Silberbromid oder Gemischen davon, evtl. mit einem Gehalt an Silberiodid bis zu 40 mol-% in einem der üblicherweise verwendeten hydrophilen Bindemittel. Als Bindemittel für die fotografischen Schichten wird vorzugsweise Gelatine verwendet. Diese kann jedoch ganz oder teilweise durch andere natürliche oder synthetische Bindemittel ersetzt werden.

Dem lichtempfindlichen Silberhalogenid kann ein im wesentlichen nicht lichtempfindliches Silbersalz beigemischt sein. In diesem Fall kann beispielsweise die Menge des lichtempfindlichen Silberhalogenids in der jeweiligen Schicht zwischen 0,01 und 5,0 g pro m², vorzugsweise zwischen 0,1 und 1,0 g, betragen, wobei sich die Menge des eingesetzten Silberhalogenids wegen seiner katalytischen Funktion (als belichtetes Silberhalogenid) in manchen Ausführungsformen im unteren Teil des angegebenen Bereiches bewegen kann.

Bei dem im wesentlichen nicht lichtempfindlichen Silbersalz kann es sich beispielsweise um ein gegenüber Licht vergleichsweise stabiles Silbersalz, z.B. ein organisches Silbersalz, handeln. Zu geeigneten Beispielen hierfür zählen die Silbersalze aliphatischer oder aromatischer Carbonsäure sowie die Silbersalze von stickstoffhaltigen Heterocyclen; ferner auch Silbersalze organischer Mercaptoverbindungen.

Bevorzugte Beispiele für Silbersalze aliphatischer Carbonsäuren sind Silberbehenat, Silberstearat, Silberoleat, Silberlaurat, Silbercaprat, Silbermyristat, Silberpalmitat, Silbermaleat, Silberfumarat, Silbertartrat, Silberfuroat, Silberlinolat, Silberadipat, Silbersebacat, Silbersuccinat, Silberacetat oder Silberbutyrat. Die diesen Silbersalzen zugrunde liegenden Carbonsäuren können beispielsweise durch Halogenatome, Hydroxylgruppen oder Thioethergruppen substituiert sein.

Zu Beispielen für Silbersalze aromatischer Carbonsäuren und anderer carboxylgruppenhaltiger Verbindungen gehören Silberbenzoat, Silber-3,5-dihydroxybenzoat, Silber-o-methylbenzoat, Silber-m-methylbenzoat, Silber-p-methylbenzoat, Silber-2,4-dichlorbenzoat, Silberacetamidobenzoat, Silbergallat, Silbertannat, Silberphthalat, Sil- berterephₜhalat, Silbersalicylat, Silberphenylacetat, Silberpyromellitat, Silbersalze von 3-Carboxymethyl-4-methyl-4-thiazolin-2-thion oder ähnlichen heterocyclischen Verbindungen. Geeignet sind ferner Silbersalze von organischen Mercaptanen, z.B. die Silbersalze von 3-Mercapto-4-phenyl-1 ,2,4-triazol, 2-Mercaptobenzimidazol, 2-Mercaptobenzothiazol, 2-Mercaptobenzoxazol, 2-Mercaptooxadiazol, Mercaptotriazin, Thioglykolsäure, ferner die Silbersalze von Dithiocarbonsäuren, wie z.B. das Silbersalz von Dithioacetat.

Ausserdem geeignet sind die Silbersalze von Verbindungen mit einer Iminogruppe. Zu bevorzugten Beispielen hierfür gehören die Silbersalze von Benzotriazol und dessen Derivaten, z.B. Silbersalze von alkyl- und/oder halogensubstituierten Benzotriazolen, wie z.B. die Silbersalze von Methylbenzotriazol, 5-Chlorbenzotriazol, sowie auch die Silbersalze von 1,2,4-Triazol, 1-H-Tetrazol, Carbazol, Saccharin und Silbersalze von Imidazol, Benzimidazol und deren Derivaten.

Die Auftragsmenge an im wesentlichen nicht lichtempfindlichem Silbersalz gemäss der vorliegenden Erfindung liegt in der jeweiligen Schicht zwischen 0,01 und 5 g pro m². Das im wesentlichen nicht lichtempfindliche Silbersalz und das lichtempfindliche Silberhalogenid können nebeneinanderals getrennte Partikel vorliegen oder auch in einer kombinierten Form, die beispielsweise dadurch erzeugt werden kann, dass ein im wesentlichen nicht lichtempfindliches Silbersalz in Gegenwart von Halogenidionen behandelt wird, wobei sich auf der Oberfläche der Teilchen aus dem im wesentlichen nicht lichtempfindlichen Silbersalz durch Konvertierung lichtempfindliche Zentren aus lichtempfindlichem Silberhalogenid bilden. Hierzu ist zu verweisen auf US-A-3457 075.

Das im wesentlichen nicht lichtempfindliche Silbersalz dient als Reservoir für Metallionen, die bei der Wärmeentwicklung in Gegenwart eines Reduktionsmittels unter dem katalytischen Einfluss des bildmässig belichteten Silberhalogenids zu elementarem Silber reduziert werden und dabei selbst als Oxidationsmittel (für das vorhandene Reduktionsmittel dienen.

Die Emulsionen können in der üblichen Weise chemisch und/oder spektral sensibilisiert sein und die Emulsionsschichten wie auch andere nicht lichtempfindliche Schichten können in der üblichen Weise mit bekannten Härtungsmitteln gehärtet sein.

Üblicherweise enthalten farbfotografische Aufzeichnungsmaterialien mindestens je eine Silberhalogenidemulsionsschicht für die Aufzeichnung von Licht jedes der drei Spektralbereiche Rot, Grün und Blau. Zu diesem Zweck sind die lichtempfindlichen Schichten in bekannter Weise durch geeignete Sensibilisierungsfarbstoffe spektral sensibilisiert. Blauempfindliche Silberhalogenidemulsionsschichten müssen nicht notwendigerweise einen Spektralsensibilisator enthalten, da für die Aufzeichnung von blauem Licht in vielen Fällen die Eigenempfindlichkeit des Silberhalogenids ausreicht.

Jede der genannten lichtempfindlichen Schichten kann aus einer einzigen Schicht bestehen oder in bekannter Weise, z.B. bei der sogenannten Doppelschichtanordnung, auch zwei oder auch mehr Silberhalogenidemulsionsteilschichten umfassen (DE-C-1 121 470). Üblicherweise sind rotempfindliche Silberhalogenidemulsionsschichten dem Schichtträger näher angeordnet als grünempfindliche Silberhalogenidemulsionsschichten und diese wiederum näher als blauempfindliche, wobei sich im allgemeinen zwischen grünempfindlichen Schichten und blauempfindlichen Schichten eine nicht lichtempfindliche gelbe Filterschicht befindet. Es sind aber auch andere Anordnungen denkbar. Zwischen Schichten unterschiedlicher Spektralempfindlichkeit ist in der Regel eine nicht lichtempfindliche Zwischenschicht angeordnet, die Mittel zur Unterbindung der Fehldiffusion von Entwickleroxidationsprodukten enthalten kann. Falls mehrere Silberhalogenidemulsionsschichten gleicher Spektralempfindlichkeit vorhanden sind, können diese einander unmittelbar benachbart sein oder so angeordnet sein, dass sich zwischen ihnen eine lichtempfindliche Schicht mit anderer Spektralempfindlichkeit befindet (DE-A-1 958709, DE-A-2 530 645, DE-A-2622922).

Farbfotografische Aufzeichnungsmaterialien zur Herstellung mehrfarbiger Bilder enthalten üblicherweise in räumlicher und spektraler Zuordnung zu den Silberhalogenidemulsionsschichten unterschiedlicher Spektralempfindlichkeit farbgebende Verbindungen, z.B. Farbkuppler oder Farbabspalter, zur Erzeugung der unterschiedlichen TeilfarbenbiIder Cyan, Purpur und Gelb.

Unter räumlicher Zuordnung ist dabei zu verstehen, dass die farbgebende Verbindung sich in einer solchen räumlichen Beziehung zu der Silberhalogenidemulsionsschicht befindet, dass eine Wechselwirkung zwischen ihnen möglich ist, die eine bildgemässe Übereinstimmung zwischen dem bei der Entwicklung gebildeten Silberbild und dem aus der farbgebenden Verbindung erzeugten Farbbild zulässt. Dies wird in der Regel dadurch erreicht, dass farbgebende Verbindung in der Silberhalogenidemulsionsschicht selbst enthalten ist oder in einer hierzu benachbarten gegebenenfalls nicht lichtempfindlichen Bindemittelschicht.

Unter spektraler Zuordnung ist zu verstehen, dass die Spektralempfindlichkeit jeder der lichtempfindlichen Silberhalogenidemulsionsschichten und die Farbe des aus der jeweils räumlich zugeordneten farbgebenden Verbindung erzeugten Teilfarbenbildes in einer bestimmten Beziehung zueinander stehen, wobei jeder der Spektralempfindlichkeiten (Rot, Grün, Blau) eine andere Farbe betreffenden Teilfarbenbildes (im allgemeinen z.B. die Farben Cyan, Purpur bzw. Gelb in dieser Reihenfolge) zugeordnet ist.

Jeder der unterschiedlich spektral sensibilisierten Silberhalogenidemulsionsschichten kann ein oder können auch mehrere farbgebende Verbindungen zugeordnetsein. Wenn mehrere Silberhalogenidemulsionsschichten gleicher Spektralempfindlichkeit vorhanden sind, kann jede von ihnen eine farbgebende Verbindung enthalten, wobei letztere nicht notwendigerweise identisch zu sein brauchen. Sie sollen lediglich bei der Farbentwicklung wenigstens annähernd die gleiche Farbe ergeben, normalerweise eine Farbe, die komplementär ist zu der Farbe des Lichtes, für das die betreffenden Silberhalogenidemulsionsschichten überwiegend empfindlich sind.

Rotempfindlichen Silberhalogenidemulsionsschichten ist folglich bei bevorzugten Ausführungsformen mindestens eine nichtdiffundierende farbgebende Verbindung zur Erzeugung des blaugrünen Teilfarbenbildes zugeordnet. Grünempfindlichen Silberhalogenidemulsionsschichten ist mindestens eine nichtdiffundierende farbgebende Verbindung zur Erzeugung des purpurnen Teilfarbenbildes zugeordnet. Blauempfindlichen Silberhalogenidemulsionsschichten schliesslich ist mindestens eine nichtdiffundierende farbgebende Verbindung zur Erzeugung des gelben Teilfarbenbildes zugeordnet.

Bei der Erfindung werden sogenannte Farbabspalter als farbgebende Verbindungen verwendet, aus denen bei der Verarbeitung unter alkalischen Bedingungen diffusionsfähige Farbstoffe bildmässig freigesetzt werden, die auf eine geeignete Bildempfangsschicht zur Bildung eines farbigen Übertragungsbildes übertragen werden können.

Bei den verwendeten Farbabspaltern kann es sich um eine Vielfalt von Verbindungstypen handeln, die sich sämtlich durch ein in seiner Bindungsfestigkeit redoxabhängiges Bindeglied auszeichnen, welches einen Farbstoffrest mit einem einen Ballastrest enthaltenden Trägerrest verknüpft.

In diesem Zusammenhang ist auf eine zusammenfassende Darstellung des Sachgebiets in Angew. Chem. Int. Ed. Engl. 22 (1983), 191 -209 zu verweisen, in der die wichtigsten der bekannten Systeme beschrieben sind.

Als besonders vorteilhaft erweisen sich hierbei redoxaktive Farbabspalter der Formel
BALLAST - REDOX - FARBSTOFF,

worin bedeuten

### BALLAST einen Ballastrest;

REDOX eine redoxaktive Gruppe, d.h. eine Gruppe, die unter den Bedingungen der alkalischen Entwicklung oxidierbar oder reduzierbar ist und je nachdem, ob sie im oxidierten oder im reduzierten Zustand vorliegt, in unterschiedlichem Ausmass einer Eliminierungsreaktion, einer nukleophilen Verdrängungsreaktion, einer Hydrolyse oder einer sonstigen Spaltungsreaktion unterliegt mit der Folge, dass der Rest FARBSTOFF abgespalten wird, und

FARBSTOFF den Rest eines diffusionsfähigen Farbstoffes, z.B. eines Gelb-, Purpur- oder Blaugrünfarbstoffes, oder den Rest eines Farbstoffvorläufers.

Als Ballastreste sind solche Reste anzusehen, die es ermöglichen, die erfindungsgemässen Farbabspalter in den üblicherweise bei fotografischen Materialien verwendeten hydrophilen Kolloiden diffusionsfest einzulagern. Hierzu sind vorzugsweise organische Reste geeignet, die im allgemeinen geradkettige oder verzweigte aliphatische Gruppen mit im allgemeinen 8 bis 20 C-Atomen und gegebenenfalls auch carbocyclische oder heterocyclische gegebenenfalls aromatische Gruppen enthalten. Mit dem übrigen Molekülteil sind diese Reste entweder direkt oder indirekt, z.B. über eine der folgenden Gruppen verbunden:
-NHCO-, NHSO_{Z}-, -NR-, wobei R Wasserstoff oder Alkyl bedeutet, -0- oder -S-. Zusätzlich kann der Ballastrest auch wasserlöslichmachende Gruppen enthalten, wiez.B. Sulfogruppen oder Carboxylgruppen, die auch in anionischer Form vorliegen können. Da die Diffusionseigenschaften von der Molekülgrösse der verwendeten Gesamtverbindung abhängen, genügt es in bestimmten Fällen, z.B. wenn das verwendete Gesamtmolekül gross genug ist, als Ballastreste auch kürzerkettige Reste zu verwenden. Redoxaktive Trägerreste der Struktur BALLAST - REDOX und entsprechende Farbabspalter sind in den verschiedensten Ausführungsformen bekannt. Auf eine detaillierte Darstellung kann an dieser Stelle verzichtet werden im Hinblick auf den genannten Übersichtartikel in Angew. Chem. Int. Ed. Engl. 22 (1983),191-209.

Lediglich zur Erläuterung sind im folgenden einige Beispiele für redoxaktive Trägerreste aufgeführt, von denen ein Farbstoffrest nach Massgabe einer bildmässig stattgefundenen Oxidation oder Reduktion abgespalten wird:

Die in Klammern eingeschlossenen Gruppen sind funktionelle Gruppen des Farbstoffrestes und werden zusammen mit diesem vom zurückbleiben Teil des Trägerrestes abgetrennt. Bei der funktionellen Gruppe kann es sich um einen Substituenten handeln, der einen unmittelbaren Einfluss auf die Absorptions- und gegebenenfalls Komplexbildungseigenschaften des freigesetzten Farbstoffes ausüben kann. Die funktionelle Gruppe kann andererseits aber auch von dem Chromophor des Farbstoffes durch ein Zwischenglied oder Verknüpfungsglied getrennt sein. Die funktionelle Gruppe kann schliesslich auch gegebenenfalls zusammen mit dem Zwischenglied von Bedeutung sein für das Diffusions-, Beiz- und Stabilitätsverhalten des freigesetzten Farbstoffes. Geeignete Zwischenglieder sind beispielsweise Alkylen-oder Arylengruppen.

Als Farbstoffreste sind grundsätzlich die Reste von Farbstoffen aller Farbstoffklassen geeignet, soweit sie genügend diffusionsfähig sind, um aus der lichtempfindlichen Schicht des lichtempfindlichen Materials in eine Bildempfangsschicht diffundieren zu können. Zu diesem Zweck können die Farbstoffreste mit einer oder mehreren alkalilös-IichmachendenGruppen versehen sein. Alsalkalilöslichmachende Gruppen sind unter anderem geeignet Carboxylgruppen, Sulfogruppen, Sulfonamidgruppen sowie aromatische Hydroxylgruppen. Solche alkalilöslichmachende Gruppen können in den Farbabspaitern bereits vorgebildet sein oder erst aus der Abspaltung des Farbstoffrestes von dem mit Ballastgruppen behafteten Trägerrest resultieren. An geeigneten Farbstoffen sind zu erwähnen: Azofarbstoffe, Azomethinfarbstoffe, Anthrachinonfarbstoffe, Phthalöcyaninfarbstoffe, indigoide Farbstoffe, Triphenylmethanfarbstoffe, einschliesslich solcher Farbstoffe, die mit Metallionen komplexiert oder komplexierbar sind.

Unter den Resten von Farbstoffvorläufern sind die Reste solcher Verbindungen zu verstehen, die im Laufe der fotografischen Verarbeitung, insbesondere unter den Bedingungen der Wärmeentwicklung, sei es durch Oxidation, sei es durch Kupplung, durch Komplexbildung oder durch Freilegung einer auxochromen Gruppe in einem chromophoren System, beispielsweise durch Verseifung, in Farbstoffe übergeführt werden. Farbstoffvorläufer in diesem Sinn können sein Leukofarbstoffe, Kuppler oder auch Farbstoffe, die im Laufe der Verarbeitung in andere Farbstoffe umgewandelt werden. Sofern nicht eine Unterscheidung zwischen Farbstoffresten und den Resten von Farbstoffvorläufern von wesentlicher Bedeutung ist, sollen letztere im folgenden auch unter der Bezeichnung Farbstoffreste verstanden werden.

Geeignete Farbabspalter sind beispielsweise beschrieben in:
Die Farbabspalter können in manchen Ausführungsformen des erfindungsgemässen Aufzeichnungsmaterials als oxidierbare oder kupplungsfähige Farbabspalter, in anderen als reduzierbare Farbabspaltervorliegen. Je nachdem, ob der Farbstoff aus der oxidierten oder aus der reduzierten Form der Farbabspalterfreigesetztwird, erhält man bei Verwendung üblicher negativ arbeitender Silberhalogenidemulsionen von der Vorlage eine negative oder positive Ablichtung. Man kann daher nach Wunsch durch Auswahl geeigneter Farbabspaltersysteme positive oder negative Bilder herstellen.

Für die erfindungsgemässen Aufzeichnungsmaterialien besonders geeignete oxidierbare Farbabspalter sind beispielsweise in DE-A-2645656 beschrieben.

Wenn der Farbspalter oxidierbar ist, dann stellt er selbst ein Reduktionsmittel dar, das unmittelbar oder mittelbar unter Mitwirkung von Elektronenübertragungsmitteln (electron transfer agent, ETA) durch das bildmässig belichtete Silberhalogenid bzw. durch das im wesentlichen nicht lichtempfindliche Silbersalz unter der katalytischen Einwirkung des bidmässig belichteten Silberhalogenids oxidiert wird. Hierbei entsteht eine bildmässige Differenzierung hinsichtlich der Fähigkeit, den diffusionsfähigen Farbstoff freizusetzen. Wenn andererseits der Farbabspalter reduzierbar ist, dann verwendet man ihn zweckmässig in Kombination mit einem in begrenzter Menge vorliegenden Reduktionsmittel, einer sogenannten Elektronendonorverbindung oder einer Elektronendonorvorläuferverbindung, die in diesem Fall neben dem Farbabspalter, dem lichtempfindlichen Silberhalogenid und gegebenenfalls dem im wesentlichen nicht lichtempfindlichen Silbersalz in der gleichen Bindemittelschicht enthalten ist. Auch im Fall der Verwendung von reduzierbaren Farbabspaltern in Kombination mit Elektronendonorverbindungen kann sich die Mitwirkung von Elektronenübertragungsmitteln als günstig erweisen.

Für die Erzeugung positiver Farbbilder von positiven Vorlagen (Original) bei Verwendung negativ arbeitender Silberhalogenidemulsionen eignet sich beispielsweise ein erfindungsgemässes Aufzeichnungsmaterial, das reduzierbare Farbabspalter der folgenden Formel enthält: «Carquin» worin bedeuten
R¹ Alkyl oder Aryl;
R² Alkyl, Aryl oder eine Gruppierung, die zusammen mit R³ einen ankondensierten Ring vervollständigt;
R³ Wasserstoff, Alkyl, Aryl, Hydroxyl, Halogen wie Chlor oder Brom, Amino, Alkylamino, Dialkylamino einschliesslich cyclischer Aminogruppen (wie Piperidino, Morpholino), Acylamino, Alkylthio, Alkoxy, Aroxy, Sulfo, oder eine Gruppierung, die zusammen mit R² einen ankondensierten Ring vervollständigt;
_{R}⁴ Alkyl;
R⁶ Alkyl oder vorzugsweise Wasserstoff, und wobei mindestens einer der Reste R¹ bis R⁴ einen Ballastrest enthält.

Die in Kombination mit einem reduzierbaren Farbabspalter verwendete Elektronendonorverbindung dient gleichermassen als Reduktionsmittel für das Silberhalogenid, das im wesentlichen nicht lichtempfindliche Silbersalz und den Farbabspalter. Dadurch, dass das im wesentlichen nicht lichtempfindliche Silbersalz und der Farbabspalter bei der Oxidation der Elektronendonorverbindung gewissermassen miteinander in Konkurrenz treten, ersteres dem letzteren aber jedenfalls in Gegenwart von belichtetem Silberhalogenid hierbei überlegen ist, wird das vorhandene Silberhalogenid nach Massgabe einer vorausgegangenen bildmässigen Belichtung bestimmend für die Bildbereiche, innerhalb derer der Farbabspalter durch die Elektronendonorverbindung in seine reduzierte Form überführt wird.

Die in begrenzter Menge vorliegende Elektronendonorverbindung wird unter den Bedingungen der Entwicklung, z.B. beim Erwärmen des bildmässig belichteten farbfotografischen Aufzeichnungsmaterials, nach Massgabe des Ausmasses der Belichtung unter der katalytischen Wirkung der durch Belichtung in dem Silberhalogenid erzeugten Latentbildkeime durch das im wesentlichen nicht lichtempfindliche Silbersalz und das lichtempfindliche Silberhalogenid oxidiert und steht folglich nicht mehr für eine Reaktion mit dem FarbabspalterzurVerfügung. Hierbei entsteht gleichsam eine bildmässige Verteilung an nicht verbrauchter Elektronendonorverbindung.

Als Elektronendonorverbindung sind beispielsweise nicht oder nur wenig diffundierende Derivate des Hydrochinons, des Benzisoxazolons, des p-Aminophenols oder der Ascorbinsäure (z.B. Ascorbylpalmitat) beschrieben worden (DE-A-2809716).

Weitere Beispiele für Elektronendonorverbindungen sind aus DE-A-2947425, DE-A-3006268, DE-A-3130842, DE-A-3144037, DE-A-3217877 und EP-A-0124915 und Research Disclosure 24305 (Juli 1984) bekannt. Es hat sich gezeigt, dass die genannten Elektronendonorverbindungen auch unter den Bedingungen der Wärmeentwicklung den an sie gerichteten Anforderungen genügen und daher auch als Elektronendonorverbindungen im Rahmen der vorliegenden Erfindung geeignet sind. Besonders geeignet sind solche Elektronendonorverbindungen, die erst unter den Bedingungen der Wärmeentwicklung in der Schicht aus entsprechenden Elektronendonorvorläuferverbindungen gebildet werden, d.h. Elektronendonorverbindungen, die in dem Aufzeichnungsmaterial vor der Entwicklung nur in einer verkappten Form vorliegen, in der sie praktisch unwirksam sind. Unter den Bedingungen der Wärmeentwicklung werden dann die zunächst unwirksamen Elektronendonorverbindungen in ihre wirksame Form überführt, indem beispielsweise bestimmte Schutzgruppen hydrolytisch abgespalten werden. Im vorliegenden Fall werden auch die erwähnten Elektronendonorvorläuferverbindungen als Elektronendonorverbindung verstanden.

Erfindungsgemäss ist das beschriebene Polymer mit den wiederkehrenden Einheiten des Harnstoff- bzw. Urethangruppen enthaltenden Monomers M . in mindestens einer Bindemittelschicht, die eine lichtempfindliche Schicht oder eine nicht lichtempfindliche Schicht sein kann, enthalten, wobei das Bindemittel in dieser Schicht vorzugsweise ein hydrophiles Bindemittel, beispielsweise Gelatine ist. Bevorzugt wird das erfindungsgemässe Polymer in einer Schicht angewendet, die eine farbgebende Verbindung enthält. Durch Anwendung des erfindungsgemässen Polymers kann die Farbdichte des aus denfarbgebenden Verbindungen erzeugten Farbbildes deutlich gesteigert werden. Die Menge, in der das erfindungsgemässe Polymer zur Anwendung gelangt, ist in der Regel so bemessen, dass das Bindemittel zu 10 bis 90 Gew.-% aus dem erfindungsgemässen Polymer und zu 90 bis 10Gew.-% aus dem hydrophilen Schichtbindemittel besteht. Vorzugsweise ist das erfindungsgemässe Polymer in der Schicht zu 30 bis 80 Gew.-% enthalten. Die optimale Menge kann durch routinemässige Reihenversuche leicht ermittelt werden. Ein Verdickungsmittel, z.B. Polystyrolsulfonsäure, kann weiter vorhanden sein, beispielsweise in einer Menge bis zu 5 Gew.-%.

Über die bereits genannten wesentlichen Bestandteile hinaus kann das farbfotografische Aufzeichnungsmaterial der vorliegenden Erfindung weitere Bestandteile und Hilfsstoffe enthalten, die beispielsweise im Falle des Wärmeentwicklungs₋ verfahrens für die Durchführung der Wärmebehandlung und des hierbei erfolgenden Farbübertrages förderlich sind. Diese weiteren Bestandteile bzw. Hilfsstoffe können in einer lichtempfindlichen Schicht oder in einer nicht empfindlichen Schicht enthalten sein.

Solche Hilfsstoffe sind beispielsweise Hilfsentwickler. Diese Hilfsentwickler haben im allgemeinen entwickelnde Eigenschaften für belichtetes Silberhalogenid; im vorliegenden Fall wirken sie sich in erster Linie förderlich auf die zwischen dem belichteten Silbersalz (= Silbersalz in Gegenwart von belichtetem Silberhalogenid) und dem Reduktionsmittel ablaufenden Reaktionen aus, wobei das Reduktionsmittel im Falle der Verwendung oxidierbarer Farbabspalter mit letzteren identisch ist bzw. im Fall der Verwendung reduzierbarer Farbabspalter seinerseits mit dem Farbabspalter reagiert. Da diese Reaktionen hauptsächlich in einem Übertrag von Elektronen bestehen, werden die Hilfsentwickler auch als Elektronenübertragungsmittel (electron transfer agent; ETA) bezeichnet. Beispiele für geeignete Hilfsentwickler sind etwa Hydrochinon, Brenzkatechin, Pyrogallol, Hydroxylamin, Ascorbinsäure, 1-Phenyl-3-pyra- zolidon und deren Derivate. Da die Hilfsentwickler gleichsam eine katalytische Funktion ausüben, ist es nicht erforderlich, dass sie in stöchiometrischen Mengen anwesend sind. Im allgemeinen reicht es aus, wenn sie in Mengen bis zu maximal % mol pro mol Farbabspalter in der Schicht vorhanden sind. Die Einarbeitung in die Schicht kann beispielsweise aus Lösungen in wasserlöslichen Lösungsmitteln oder in Form von wässerigen Dispersionen, die unter Verwendung von Ölbildnern gewonnen wurden, erfolgen.

Weitere Hilfsstoffe sind beispielsweise basische Stoffe oder Verbindungen, die unter dem Einfluss der Wärmebehandlung basische Stoffe zur Verfügung zu stellen vermögen. Hier sind beispielsweise zu erwähnen Natriumhydroxid, Kaliumhydroxid, Calciumhydroxid, Natriumcarbonat, Natriumacetat und organische Basen, insbesondere Amine wieAlkylamine, Pyrrolidin, Piperidin, Amidin, Guanidin und deren Salze, insbesondere Salze mit durch Wärme zersätzlichen aliphatischen Carbonsäuren wie z.B. Tri-chloracetate. Durch Zurverfügungstellung der basischen Stoffe wird bei der Wärmebehandlung in der lichtempfindlichen Schicht und den angrenzenden Schichten ein geeignetes alkalisches Medium geschaffen, um die Freisetzung der diffusionsfähigen Farbstoffe aus den Farbabspaltern und ihre Diffusion in die Bildempfangsschicht zu gewährleisten.

Weitere Hilfsstoffe sind beispielsweise Verbindungen, die unter der Einwirkung von Wärme Wasser freizusetzen vermögen. Hierfür kommen insbesondere Kristallwasser enthaltende anorganische Salze in Frage, z.B. Na₂SO₄· 10H₂O, NH₄Fe(S-O₄)₂·12H₂O, sowie auch Verbindungen vom Typ des Natriumbenztriazolats, die als Komplex mit verschiedenen Mengen Wasser (bis 24 mol H₂0) kristallisieren und die in US-A-4418139 beschrieben sind.

Das bei der Erwärmung freigesetzte Wasser begünstigt die für die Bilderzeugung erforderlichen Entwickiungs- und Diffusionsvorgänge. Weitere Hilfsstoffe sind beispielsweise die sogenannten thermischen Lösungsmittel bzw. Entwicklungs- und Diffusionsförderungsmittel, worunterman im allgemeinen nicht hydrolysierbare organische Verbindungen versteht, die bei Normalbedingungen fest oder flüssig sind, jedenfalls aber bei der Temperatur der Wärmebehandlung ein flüssiges Medium liefern, in dem die Entwicklungs- und Diffusionsvorgänge schneller ablaufen können. Bevorzugte Beispiele hierfür umfassen Polyglykole, wie beispielsweise beschrieben in US-A-3 347 675, z.B. Polyethylenglykol mit einem durchschnittlichen Molekulargewicht von 1500 bis 20000, Derivate von Polyethylenoxid, wie beispielsweise dessen Ölsäureester, Bienenwachs, Monostearin, Verbindungen mit einer hohen dielektrischen Konstante, die eine -S0₂- oder -CO-Gruppe aufweisen, wie z.B. Acetamid, Lactame, Succinamid, Ethylcarbamat, Harnstoff, Methylsulfonamid, ferner polare Substanzen, wie beschrieben in US-A-3 667 959, das Lacton von 4-Hydroxybuttersäure, Dimethylsulfoxid, Tetrahy- drothiophen-1,1-dioxid und 1,10-Decandiol, Methylanisat, Biphenylsuberat usw., auch Wasser, Ethylenglykol, Glycerin und andere gutsolubisierende Lösungsmittel.

Die Entwicklung des bildmässig belichteten erfindungsgemässen farbfotografischen Aufzeichnungsmaterials umfasst die Teilschritte Silberhalogenidentwicklung, Erzeugung einer bildmässigen Verteilung diffusionsfähiger Farbstoffe und Diffusionsübertragung dieser bildmässigen Verteilung in die Bildempfangsschicht. Sie wird dadurch eingeleitet, dass man das belichtete Aufzeichnungsmaterial einer Wärmebehandlung unterzieht, bei der die lichtempfindliche Bindemittelschicht für eine Zeit von etwa 0,5 bis 300 s auf eine erhöhte Temperatur, z.B. im Bereich von 80 bis 250°C, gebracht wird. Hierdurch werden in dem Aufzeichnungsmaterial geeignete Bedingungen für die Entwicklungsvorgänge einschliesslich der Farbstoffdiffusion geschaffen, ohne dass es der Zufuhr eines flüssigen Mediums, z.B. in Form eines Entwicklerbades bedarf. Bei der Entwicklung werden aus den Farbabspaltern bildmässig diffusionsfähige Farbstoffe freigesetzt und auf eine Bildempfangsschicht übertragen, die entweder integraler Bestandteil des erfindungsgemässen farbfotografischen Aufzeichnungsmaterials ist oder sich mit jenem zumindest während der Entwicklungszeit in Kontakt befindet.

Hierbei finden in einem Einschritt-Entwicklungsprozess bildmässige Silberentwicklung, Farbstofffreisetzung und Farbtransfer synchron statt.

Darüber hinaus kann die Farbbilderzeugung mit dem erfindungsgemässen farbfotografischen Aufzeichnungsmaterial auch in einem Zweischritt-Entwicklungsprozess erfolgen, wobei in einem ersten Schritt bei Temperaturen zwischen 80 und 250° C die Silberhalogenidentwicklung und Farbstofffreisetzung stattfindet, worauf in einem zweiten Schritt die Farbbildübertragung aus dem lichtempfindlichen Teil auf einen damit in Kontakt gebrachten Bildempfangsteil erfolgt, z.B. durch Erhitzen auf eine Temperatur zwischen 50 und 150°C, vorzugsweise auf 70 bis 90° C, wobei in diesem Fall vor dem Laminieren von lichtempfindlichemTeil und Bildempfangsteil noch Diffusionshilfsmittel (Lösungsmittel), wie z.B. Wasser, extern angetragen werden können.

Die Bildempfangsschicht kann demnach auf dem gleichen Schichtträger angeordnet sein wie das lichtempfindliche Element (Einzelblatt-Material) oder auf einem separaten Schichtträger (Zweiblatt-Material). Sie besteht im wesentlichen aus einem Bindemittel und einem Beizmittel für die Festlegung der aus den nichtdiffundierenden Farbabspaltern freigesetzten diffusionsfähigen Farbstoffe. Als Beizmittel für anionische Farbstoffe dienen vorzugsweise langkettige quaternäre Ammonium- oder Phosphoniumverbindungen, z.B. solche, wie sie beschrieben sind in US-A-3271 147 und US-A-3 271 148.

Ferner können auch bestimmte Metallsalze und deren Hydroxide, die mit den sauren Farbstoffen schwerlösliche Verbindungen bilden, verwandt werden. Weiterhin sind hier auch polymere Beizmittel zu erwähnen, wie etwa solche, die in DE-A-2315304, DE-A-26 31 521 oder DE-A-2941 818 beschrieben sind. Die Farbstoffbeizmittel sind in der Beizmittelschicht in einem der üblichen hydrophilen Bindemittel dispergiert, z.B. in Gelatine, Polyvinylpyrrolidon, ganz oder partiell hydrolysierten Celluloseestern. Selbstverständlich können auch manche Bindemittel als Beizmittel fungieren, z.B. Polymerisate von stickstoffhaltigen, gegebenenfalls quaternären Basen, wie etwa von N-Methyl-4-vinylpyridin, 4-Vinylpyridin, 1-Vinylimidazol, wie beispielsweise beschrieben in US-A-2484430. Weitere brauchbare beizende Bindemittel sind beispielsweise Guanylhydrazonderivate von Alkylvinylketonpolymerisaten, wie beispielsweise beschrieben in der US-A-2882156, oder Guanylhydrazonderivate von Acylstyrolpolymerisaten, wie beispielsweise beschrieben in DE-A-2009498. Im allgemeinen wird man jedoch den zuletztgenannten beizenden Bindemitteln andere Bindemittel, z.B. Gelatine, zusetzen.

Sofern die Bildempfangsschichtauch nach vollendeter Entwicklung in Schichtkontakt mit dem lichtempfindlichen Element verbleibt, befindet sich zwischen ihnen in der Regel eine alkalidurchlässige pigmenthaltige lichtreflektierende Bindemittelschicht, die der optischen Trennung zwischen Negativ und Positiv und als ästhetisch ansprechender Bildhintergrund für das übertragende positive Farbbild dient. Falls die Bildempfangsschicht zwischen Schichtträger und lichtempfindlichem Element angeordnet ist und von letzterem durch eine vorgebildete lichtreflektierende Schicht getrennt ist, muss entweder der Schichtträger transparent sein, so dass das erzeugte Farb- übertragsbild durch ihn hindurch betrachtet werden kann, oder das lichtempfindliche Element muss mitsamt der lichtreflektierenden Schicht von der Bildempfangsschicht entfernt werden, um letztere freizulegen. Die Bildempfangsschicht kann aber auch als oberste Schicht in einem integralen farbfotografischen Aufzeichnungsmaterial vorhanden sein, in welch letzterem Fall die Belichtung zweckmässigerweise durch den transparenten Schichtträger vorgenommen wird.

### Beispiel 1

Ein lichtempfindliches Element eines fotothermografischen Aufzeichnungsmaterialsfürdas Diffusionsübertragungsverfahren wurde durch Auftragen der nachstehend beschriebenen Schichten auf einen transparenten Schichtträger aus Polyethylenterephthalat mit einer Dicke von 175 um hergestellt. Die Mengenangaben beziehen sich auf 1 m²; für Silberhalogenid wird die entsprechende Menge Silber (Ag) angegeben.
1. Eine grünempfindliche Schicht mit einer grünsensibilisierten Silberhalogenidemulsion (0,32 g Ag; 4 mol-% AgCI; 88,7 mol-% AgBr; 7,3 mol_{-%} Agl; mittlerer Korndurchmesser 0,3 µm) und Silberbenztriazolat (0,32 g Ag), 0,3 g der farbgebenden Verbindung A emulgiert mit 0,15 g Diethyllauramid, 1,5 g Gelatine und 1 g des erfindungsgemässen Polymers P 1.
2. Eine Schicht, enthaltend 1,5 g Guanidintrichloracetat (Basenspender), 0,24 g 4_{:}-Methyl-4-hydroxy-methylphenidon (Hilfsentwickler), 0,06 g Natriumsulfit (Oxidationsschutz), 0,03 g der Verbindung B (Netzmittel) und 1,5 g Gelatine.
3. Eine Schutzschicht aus 0,5 g Gelatine. (Mit dieser Schutzschicht wird gleichzeitig Härtungsmittel aufgetragen.)

Das so hergestellte lichtempfindliche Element wird als Probe 1 bezeichnet. Weitere Proben 2 bis 4 wurden in analoger Weise hergestellt; wobei anstelle des erfindungsgemässen Polymers P1 die erfindungsgemässen Polymere P2, P3 bis P4 (jeweils 1 g) zugesetzt wurden. Eine weitere Probe 5 erhielt keinen Zusatz und eine weitere Probe 6 erhielt 1 g Gelatine als Zusatz anstelle eines erfindungsgemässen Polymers. Die erfindungsgemässen Polymere bzw. Vergleichssubstanzen (sofern vorhanden) wurden jeweils der Giesslösung als wässerige Dispersion zugesetzt.

farbgebende Verbindung A

Verbindung B

Ein Bildempfangsteil für das Farbdiffusions- übertragungsverfahren wurde dadurch hergestellt, dass auf einen transparenten Schichtträger aus Polyethylenterephthalat folgende Schichten nacheinander aufgetragen wurden. Die Mengenangaben beziehen sich dabei jeweils auf 1 m2.
1. Eine Beizschicht mit 2 g Polyurethanbeize aus 4,4'-Diphenylmethandüsocyanat und E-Ethyldiethanolamin, quaterniert mit Epichlorhydrin gemäss DE-A-2631 521, Beispiel 1, 0,035 g der Verbindung B und 2 g Gelatine.
2. Eine Schutzschicht aus 0,8 g Gelatine. (Mit dieser Schutzschicht wurde gleichzeitig Härtungsmittel aufgetragen.)

### Verarbeitung

Jeweils eine Probe des lichtempfindlichen Elementes (Proben 1 bis 6) wurde durch einen Stufenkeil belichtet. Die Entwicklung erfolgte in zwei Schritten; im ersten wurde das lichtempfindliche Element 60 s bei 120° C erhitzt. Dies erfolgte mit Hilfe einer Heizplatte, wobei die Probe schichtseitig auf die Heizplatte gelegt und mit einer weiteren Platte abgedeckt wurde. Im zweiten Schritt wurde die Probe mit dem Bildempfangselement schichtseitig in Kontakt gebracht, wobei das Bildempfangselement vorher mit Wasser getränkt wurde. Der so gebildete Set wurde bei gleicher Verfahrensweise wie im ersten Schritt 2 min bei 70° C behandelt. Während dieser Zeit erfolgte der Farb- übertrag aus dem lichtempfindlichen Element in das Bildempfangselement. Anschliessend wurden beide Schichtelemente voneinander getrennt. Auf dem Bildempfangselement wurde ein purpurfarbenes Negativbild von der Belichtungsvorlage erhalten.

Die Entwicklungsergebnisse mit den erfindungsgemässen Verbindungen P1, P2, P3 und P4 sowie von den Vergleichsgüssen ohne Zusatz bzw. mit Gelatinezusatz sind in Tabelle 1 zusammengestellt.

Bei Zusatz der erfindungsgemässen Verbindungen wird die Dmin/Dmax-Relation deutlich verbessert. Im Vergleich zu Probe 5 (ohne Zusatz) und vor allem Probe 6 (mit Gelatine) wird sowohl die Minimaldichte reduziert als auch die Maximaldichte signifikant erhöht.

### Beispiel 2

Beispiel 1 wurde wiederholt, jedoch mit dem Unterschied, dass der Schicht 1 statt der Verbindung P1 jeweils 1 g einer der erfindungsgemässen Verbindungen P5, P6, P7 und P8 zugesetzt wurden. Auf diese Weise wurden die Proben 7 bis 10 erhalten. Die Einbringung in die Giesslösung erfolgte ebenfalls in wässeriger Dispersion.

In einer weiteren Probe 11 wurde statt einer der erfindungsgemässen Verbindungen als Vergleichssubstanz das Polymer P-X zugesetzt.

Belichtung und Entwicklung erfolgten wie in Beispiel 1 beschrieben. Die Ergebnisse sind in Tabelle 2 zusammengestellt.

Tabelle 2 zeigt, dass gegenüber der Vergleichssubstanz P-X bei den erfindungsgemässen Verbindungen P5, P6, P7 und P8 vor allem ein deutlicher Dichteanstieg zu beobachten ist.

Vergleichspolymer P-X

Polyethylacrylat

### Beispiel 3

Beispiel 1 wurde wiederholt, jedoch mit dem Unterschied, dass in Schicht 1 anstelle der Verbindung P1 4 g der erfindungsgemässen Verbindung P7 eingesetzt wurden (Probe 12). In zwei weiteren Proben wurden jeweils 4 g der Vergleichssubstanzen P-X (Probe 13) und P-Y (Probe 14) zugesetzt.

Bei gleicher Verarbeitung wie in Beispiel 1 beschrieben wurden folgende Ergebnisse erhalten.

Wie aus Tabelle 3 ersichtlich, zeigt die erfindungsgemässe Verbindung P7 auch bei erhöhten Aufträgen gegenüber den Vergleichssubstanzen P-X und P-Y eine deutlich verbesserte Dmin/ Dmax-Relation.

Vergleichspolymer P-Y

Polybutylacrylat

### Beispiel 4

Ein lichtempfindliches Element eines farbfotothermografischen Aufzeichnungsmaterials für das Diffusionsübertragungsverfahren wurde durch Auftragen der nachstehend beschriebenen Schichten auf einem transparenten Schichtträger aus Polyethylenterephthalat mit einer Dicke von 175 um hergestellt. Die Mengenangaben beziehen sich auf 1 m²; für Silberhalogenid wird die entsprechende Menge Silber (Ag) angegeben.
1. Eine grünempfindliche Schicht mit einer grünsensibilisierten Silberhalogenidemulsion (0,67g Ag; 95 mol-% AgBr; 5 mol-% Agl; mittlerer Korndurchmesser 0,14 pm) und Silberbenztriazolat (0,32 g Ag), 0,32 g der farbgebenden Verbindung A emulgiert mit 0,16 g Diethyllauramid, 0,16 g acetyliertem 4-Methylphenidon (Hilfsentwickler), 1,1 g Gelatine, 0,1 g der Verbindung B und 4 g des erfindungsgemässen Polymers P9.
2. Eine Schicht, enthaltend 1,0 g Guanidintrichloracetat (Basenspender) und 0,5 g Gelatine.
3. Eine Schutzschicht aus 0,5 g Gelatine. (Mit dieser Schutzschicht wurde gleichzeitig Härtungsmittel aufgetragen.)

Auf diese Weise wurde Probe 15 erhalten. Weitere Proben wurden in analoger Weise hergestellt, jedoch mit jeweils 4 g der erfindungsgemässen Polymere P10 (Probe 16) bzw. P11 (Probe 17). Eine weitere Probe 18 (ohne Zusatz) diente als Vergleich.

Die Verarbeitung erfolgte wie in Beispiel 1 beschrieben. Die Ergebnisse sind in Tabelle 4zusammengestellt.

Die erfindungsgemässen Polymere führen auch bei weitgehender Variation der Comonomerverhältnisse zu einer verbesserten Dmin/Dmax-Relation.

## Patentansprüche

1. Durch Wärmebehandlung entwickelbares farbfotografisches Aufzeichnungsmaterial mit mindestens einer lichtempfindlichen Silberhalogenidemulsionsschicht und mindestens einer zugeordneten nichtdiffundierenden farbgebenden Verbindung, die als Folge der Entwicklung unter alkalischen Verarbeitungsbedingungen einen diffusionsfähigen Farbstoff freizusetzen vermag, das mindestens eine Bindemittelschicht aufweist, die entweder eine lichtempfindliche Silberhalogenidemulsionsschicht ist oder zu einer solchen Schicht benachbart ist und die ein hydrophiles Schichtbindemittel und ein Homo- oder Copolymer mit wiederkehrenden Einheiten eines polymerisierten Monomers M enthält, dadurch gekennzeichnet, dass das Monomer M wenigstens eine copolymerisierbare, ethylenisch ungesättigte Gruppe und eine Urethan- und/oder eine Harnstoffgruppierung enthält und dass das Copolymer ausser den wiederkehrenden Einheiten des polymerisierten Monomers M wiederkehrende Einheiten mindestens eines weiteren, mit dem Monomer M copolymerisierbaren Monomers C enthält, das in polymerisierter Form unter fotografischen Verarbeitungsbedingungen nicht zur Farbbildung befähigt ist.

2. Aufzeichnungsmaterial nach Anspruch 1, dadurch gekennzeichnet, dass das Homo- oder Copolymer wiederkehrende Einheiten eines polymerisierten Monomers einer der Formeln 1, II und III enthält worin
X -0₋, -NR4- bedeutet;
R¹ bis R⁴ gleich oder verschieden sind und Wasserstoff, Alkyl mit 1 bis 20 C-Atomen, Cycloalkyl, Aryl, Aralkyl oder einen heterocyclischen Rest bedeuten, wobei R² und R³ oder R² und R⁴ und/oder R³ und R⁴ zusammen den Rest zur Bildung einer heterocyclischen Gruppe bedeuten können, und wobei mindestens einer der Reste R¹, R2, R³ und R⁴ eine ethylenisch ungesättigtecopolymerisierbare Gruppe enthält;
L¹ Alkylen, Arylen, oder Aralkylen mit maximal 18 C-Atomen bedeutet; und
L², L³ gleich oder verschieden sind und Alkylen mit maximal 10 C-Atomen bedeuten.

3. Aufzeichnungsmaterial nach Anspruch 2, dadurch gekennzeichnet, dass mindestens einer der Reste R¹ bis R⁴ ein Rest der folgenden Formel ist worin
L⁴ einen gegebenenfalls substituierten Alkylen-, Arylen- oder Aralkylenrest mit maximal 18 C-Atomen bedeutet;
Y ein zweiwertiges, mindestens ein Heteroatom enthaltendes Bindeglied bedeutet;
m 0 oder 1 ist; und
R⁵ Wasserstoff, Alkyl, mit 1 bis 4 C-Atomen oder Halogen bedeutet.

4. Aufzeichnungsmaterial nach einem der Ansprüche 1 bis 3, dadurch gekennzeichnet, dass das Bindemittel der genannten Bindemittelschicht zu 10 bis 90 Gew.-% aus dem in den Ansprüchen 1 bis 3 beschriebenen Homo- oder Copolymer, zu 90 bis 10 Gew.-% aus einem hydrophilen Schichtbindemittel und gegebenenfalls zu 0 bis 5 Gew.-% aus einem-Verdickungsmittel besteht.

5. Aufzeichnungsmaterial nach Anspruch 4, dadurch gekennzeichnet, dass das hydrophile Schichtbindemittel aus Gelatine besteht.

6. Aufzeichnungsmaterial nach Anspruch 1, dadurch gekennzeichnet, dass es mindestens ein Reduktionsmittel enthält, das unter alkalischen Verarbeitungsbedingungen belichtetes Silberhalogenid zu reduzieren vermag.

7. Aufzeichnungsmaterial nach Anspruch 1, dadurch gekennzeichnet, dass es ein organisches, im wesentlichen nicht lichtempfindliches Silbersalz enthält, das unter alkalischen Verarbeitungsbedingungen in Gegenwart von belichtetem Silberhalogenid das Reduktionsmittel zu oxidieren vermag.

## Claims

1. Heat developable colour photographic recording material containing at least one light-sensitive silver halide emulsion layer and at least one associated non-diffusible colour producing compound capable of releasing a diffusible dye as a result of development under alkaline processing conditions, which colour photographic recording material has at least one layer of binder which is either a light-sensitive silver halide emulsion layer or is adjacent to such a layer and contains a hydrophilic layer binder and a homo- or copolymer containing recurrent units of a polymerised monomer M, characterised in that the monomer M contains at least one copolymerisable, ethylenically unsaturated group and a urethane and/or urea group and in that the copolymer, in addition to containing the recurrent units of polymerised monomer M, contains recurrent units of at least one other monomer C which is copolymerisable with the monomer M and which in polymerised form is not capable of producing colour under photographic processing conditions.

2. Recording; material according to claim 1, characterised in that the homo- or copolymer contains recurrent units of a polymerised monomer corresponding to one of the formulae I, II and III wherein
X denotes 0 or NR⁴;
R¹ to R⁴ may be identical or different and denote hydrogen, alkyl with 1 to 20 carbon atoms, cycloalkyl, aryl, aralkyl or a heterocyclic group, and R² and R³ together and/or R² and R4together and/or R³ and R⁴ together may denote the residue for forming a heterocyclic group, and at least one of the groups R', R², R³ and R⁴ contains an ethylenically unsaturated, copolymerisable group;
L' denotes alkylene, arylene or aralkylene with a maximum of 18 carbon atoms; and
L² and L³ are identical or different and denote alkylene with a maximum of 10 carbon atoms.

3. Recording material according to claim 2, characterised in that at least one of the groups R' to R⁴ is a group corresponding to the following formula: wherein
L denotes an optionally substituted alkylene, arylene or aralkylene group having a maximum of 18 carbon atoms;
Y denotes a divalent connecting member containing at least one hetero atom;
m stands for 0 or 1; and
R⁵ denotes hydrogen, alkyl with 1 to 4 carbon atoms or halogen.

4. Recording material according to one of the claims 1 to 3, characterised in that the binder of the above-mentioned layer of binder consiststo an extent of 10 to 90% by weight of the homo- or copolymer described in claims 1 to 3 and from 90 to 10% by weight of a hydrophilic layer binder and optionally from 0 to 5% by weight of a thickener.

5. Recording material according to claim 4, characterised in that the hydrophilic layer binder consists of gelatine.

6. Recording material according to claim 1, characterised in that it contains at least one reducing agent which is capable of reducing exposed silver halide under alkaline processing conditions.

7. Recording material according to claim 1, characterised in that it contains an organic, substantially light-insensitive silver salt which is capable of oxidizing the reducing agent in the presence of exposed silver halide under alkaline processing conditions.

## Revendications

1. Support d'enregistrement pour la photographie en couleurs développable par un traitement thermique avec au moins une couche photosensible d'émulsion à l'halogénure d'argent en association avec au moins un composé chromogène non diffusible pouvant libérer un colorant diffusible comme conséquence du développement dans des conditions alcalines de traitement, qui présente au moins une couche de liant qui est une couche photosensible d'émulsion à l'halogénure d'argent ou qui est voisine d'une telle couche et qui comporte une couche de liant hydrophile et un homopoly- mère ou un copolymère à motifs récurrents d'un monomère polymérisé M, caractérisé en ce que le monomère M comporte au moins un groupe copolymérisable à non-saturation éthylénique et un groupement uréthanne et/ou urée et en ce que le copolymère comprend, en plus des motifs récurrents du monomère polymérisé M, des motifs récurrents d'au moins un autre monomère C copolymérisable avec le monomère M, qui, sous la forme polymérisée, n'est pas apte à former une couleur dans des conditions photographiques de traitement.

2. Support d'enregistrement suivant la revendication 1, caractérisé en ce que l'homopolymère ou le copolymère comporte des motifs récurrents d'un. monomère polymérisé de l'une des formules I, II et III dans lesquelles
X représente -O-, -NR⁴-;
R¹ et R⁴ sont identiques ou différents et représentent l'hydrogène, un groupe alkyle ayant 1 à 20 atomes de carbone, cycloalkyle, aryle, aralkyle ou un reste hétérocyclique, R² et R³ ou R² et R⁴ et/ou R³ et R⁴ pouvant représenter ensemble le reste pour la formation d'un groupe hétérocyclique et l'un au moins des restes R¹, R², R³ et R⁴ coₘ- portant un groupe copolymérisable à non-saturation éthylénique;
L¹ est un groupe alkylène, arylène ou aralkylène ayant au maximum 18 atomes de carbone, et
L² et L³ sont identiques ou différents et désignent des groupes alkylène ayant au maximum 10 atomes de carbone.

3. Support d'enregistrement suivant la revendication 2, caractérisé en ce qu'au moins l'un des restes R¹ à R⁴ est un reste de formule suivante dans laquelle
L⁴ est un reste alkylène, arylène ou aralkylène éventuellement substitué ayant au maximum 18 atomes de carbone;
Y désigne un terme divalent de liaison comportant au moins un hétéroatome;
m a la valeur 0 ou 1, et
R⁵ désigne l'hydrogène, un groupe alkyle ayant 1 à 4 atomes de carbone ou un halogène.

4. Support d'enregistrement suivant l'une des revendications 1 à 3, caractérisé en ce que le liant de la couche de liant mentionnée est formé dans une proportion de 10 à 90% en poids de l'homopo- lymère ou du copolymère décrit dans les revendications 1 à 3, dans une proportion de 90 à 10% en poids d'un liant pour couche hydrophile et, le cas échéant, dans une proportion de 0 à 5% en poids d'un agent épaississant.

5. Support d'enregistrement suivant la revendication 4, caractérisé en ce que le liant pour couche hydrophile est constitué de gélatine.

6. Support d'enregistrement suivant la revendication 1, caractérisé en ce qu'il comprend au moins un agent réducteur qui est susceptible de réduire l'halogénure d'argent exposé dans des conditions alcalines de traitement.

7. Support d'enregistrement suivant la revendication 1, caractérisé en ce qu'il comporte un sel organique d'argent essentiellement non photosensible, qui est susceptible d'oxyder l'agent réducteur dans des conditions alcalines de traitement en présence d'halogénure d'argent exposé.
